# EUROPÄISCHE PATENTSCHRIFT

(11) **EP 0 247 021 B1**
(45) Veröffentlichungstag und Bekanntmachung des Hinweises auf die Patenterteilung: **04.12.1991**
(21) Anmeldenummer: 87890068.7
(22) Anmeldetag: 08.04.1987
(51) Int. Cl.: C21D 9/04, C21D 1/667

(54) **Einrichtung zur gesteuerten Wärmebehandlung von Weichenteilen**
Apparatus for the controlled thermal treatment of railroad-switch components
Dispositif pour le traitement thermique commandé de pièces d'aiguillages

(30) Priorität: 22.05.1986 AT 1371/86
(43) Veröffentlichungstag der Anmeldung: 25.11.1987
(73) Patentinhaber: VOEST-ALPINE Eisenbahnsysteme Gesellschaft m.b.H., A-1040 Wien (AT)
(72) Erfinder: Blumauer, Johannes, Dipl.-Ing., A-8740 Zeltweg (AT)
(74) Vertreter: Haffner, Thomas M., Dr.

(56) Entgegenhaltungen:
- EP-A- 0 161 236
- AT-B- 323 224
- DE-A- 2 541 978
- DE-A- 3 209 918
- DE-C- 249 086

## Beschreibung

Die Erfindung bezieht sich auf eine Einrichtung zur gesteuerten Wärmebehandlung von Weichenteilen aus Stahl mit welcher nach einer Erwärmung auf Austenitisierungstemperatur, insbesondere 840-860°C, eine beschleunigte Abkühlung auf eine Umwandlungstemperatur zwischen 450°C und 650°C unter Anwendung eines gasförmigen und/oder flüssigen Kühlmittels vorgenommen wird, wobei wenigstens zwei Düsenstöcke mit einer Mehrzahl von in ihrer Strahlrichtung verstellbaren Düsen vorgesehen sind.

Aus der AT-PS 323 224 ist es bereits bekannt, gewalzte Schienen einer Wärmebehandlung zu unterziehen, um die Festigkeitseigenschaften zu verbessern, wobei Düsenstöcke mit verstellbaren Düsen Verwendung finden. Im Zusammenhang mit der Wärmebehandlung von Weichenteilen ist es bisher, beispielsweise aus der DE-OS 25 41 978, bereits bekannt geworden, lediglich die Lauffläche der Weichenteile einer entsprechenden Behandlung zu unterziehen, wobei in dieser DE-OS vorgeschlagen wird, Stähle mit einer Analyse, die den naturharten Schienenstählen entspricht, im Durchlauf einer Wärmebehandlung zu unterziehen, wobei die Lauffläche in hinreichender Tiefe auf Austenitisierungstemperatur erhitzt wird und anschließend die austenitisierte Lauffläche durch Aufblasen von Preßluft abgeschreckt wird. Es soll hiebei in einer ersten Stufe durch starkes Aufblasen, ausgehend von der Austenitisierungstemperatur, bis in den Bereich der Perlitumwandlung, d.h. in einen Bereich zwischen etwa 450°C und 650°C, abgeschreckt werden, um auf diese Weise die Ausbildung eines feinperlitischen Gefüges sicherzustellen, wobei nachfolgend in üblicher Weise ein Halten des eingestellten Temperaturbereiches durch gedrosseltes Aufblasen erzielt werden soll, um möglichst rasch eine vollständige Perlitumwandlung zu erzielen. Der Preßluft kann hiebei Wasser, Wasserdampf od.dgl. zugesetzt werden.

Nachteilig bei dieser bekannten Ausführungsform ist, daß nur die Lauffläche und damit der obenliegende Oberflächenbereich der Weichenteile einer Wärmebehandlung unterzogen wird. Mit Rücksicht auf die unterschiedlichen Profilformen derartiger Weichenteile erscheint eine Wärmebehandlung, welche den gesamten Querschnitt der Weichenteile gleichmäßig erfaßt, nicht ohne weiteres möglich.

Aus der EP-A2-0 161 236 ist eine Einrichtung zum Abkühlen von Schienenstählen bekanntgeworden, bei welcher eine Mehrzahl von Düsen über den Umfang des Schienenquerschnittes verteilt angeordnet sind. Die Anordnung ist hiebei an eine bestimmte Schienenprofilform angepaßt. Mehrere Sprühdüsen für feinverteiltes Wasser sind auch in der DE-OS 32 09 918 bereits vorgeschlagen worden, um eine entsprechende Abkühlung des Schienenprofiles zu erzielen. Kompliziertere Bauteile, wie beispielsweise Herzstücke, wurden, wie aus der DE-PS 249 086 bekannt ist, durch entsprechend speziell geformte Düsenstöcke mit Kühlmittel beaufschlagt.

Die Erfindung zielt nun darauf ab, eine Einrichtung der eingangs genannten Art zu schaffen, mit welcher die Wärmebehandlung nicht nur in oberflächennahen Bereichen, sondern über das gesamte Profil vollständig durchgeführt werden kann, wobei unterschiedlichen Profilen durch einfachen Austausch und einfaches Einsetzen der Düsen und eine Anpaßbarkeit der Strahlcharakteristik Rechnung getragen werden kann, um auf diese Weise eine erhöhte Sicherheit gegenüber Sprödbrüchen und günstigere mechanische Eigenschaften, insbesondere eine bessere Kerbschlagzähigkeit über den gesamten Bauteilquerschnitt zu erzielen. Zur Lösung dieser Aufgabe ist die erfindungsgemäße Einrichtung der eingangs genannten Art im wesentlichen dadurch gekennzeichnet, daß die Düsen als Bohrungen in ballige, insbesondere kugelige, Auflageflächen aufweisenden Düsenkörpern ausgebildet sind, daß die balligen, insbesonders kugeligen, Auflageflächen gegen ballige und/oder hohlkonische Sitzflächen des Düsenstockes preßbar sind, wobei die Kühlmittelzufuhr in den Sitzflächen des Düsenstockes mündet, und daß die Düsen lösbar mit dem Düsenstock verbunden sind. Bei einer derartigen Ausbildung, mit welcher eine besonders gut an unterschiedliche Querschnittsprofile anpaßbare Einrichtung geschaffen wird, kann die Sitzfläche der Düsenkörper mit einen beispielsweise kugeligen Düsenkörper übergreifenden Rändern ausgebildet werden, so daß der Halt der Düsenkörper durch Eindrücken in die ballige Sitzfläche unmittelbar erzielt wird. Durch Verdrehen der Achse der Düse in ihrem Sitz im Düsenstock läßt sich die Strahlrichtung in einfacher Weise beeinflussen und wenn ein Düsenkörper mit asymmetrischem Düsenquerschnitt gewählt wird, läßt sich durch Verdrehen des Düsenkörpers, beispielsweise um 180°, eine völlig andere Strahlcharakteristik erzielen. Die eine der beiden Seiten kann hiebei beispielsweise als weichstrahlende Düse und die andere nach Verdrehen um 180° zur Wirkung gelangende Düsenseite als engstrahlende Düse ausgebildet sein. Durch die Anordnung der Düsen in wenigstens zwei Düsenstöcken lassen sich eine Mehrzahl von Düsen über einen größeren Bereich der Oberfläche des Bauteiles, insbesondere zu verschiedenen Seiten des Bauteiles gegen den zuvor beispielsweise in einem Ofen zur Gänze auf Austenitisierungstemperatur gebrachten Bauteil richten. Da die Düsen der Düsenstöcke in ihrer Strahlrichtung verstellbar sind, können dem jeweiligen Profil angepaßte Strahlrichtungen gewählt werden, welche ein beschleunigtes Abkühlen über den gesamten Querschnitt auf die Umwandlungstemperatur und ein Halten auf der Umwandlungstemperatur ermöglichen. Mit Rücksicht auf den relativ unregelmäßigen Querschnitt von Weichenteilen läßt sich durch die in ihrer Strahlrichtung und gegebenenfalls in ihrer Strahlcharakteristik verstellbaren Düsen die gewünschte Abkühlcharakteristik auch bei unterschiedlicher Profilform über den gesamten Profilquerschnitt erzielen, wobei zusätzlich noch die Düsen drosselbar ausgebildet sein können, um eine möglichst gleichmäßige Temperaturverteilung über den Querschnitt des unregelmäßigen Bauteiles erzielen zu können. Zur Erzielung unterschiedlicher Strahlcharakteristiken sind darüberhinaus die Düsen lösbar mit dem Düsenstock verbunden, wobei ein Austausch einzelner Düsen beispielsweise zum Zwecke der Einstellung der gewünschten Preßluftmenge je Düse erfolgen kann.

Zur besseren Regelung der Kühlmittelzufuhr können die Düsenstöcke jeweils wenigstens eine Kühlmittelzuführungsleitung aufweisen, in welche ein Regelventil eingeschaltet ist.

Die Erfindung wird nachfolgend an Hand der Zeichnung näher erläutert. In dieser zeigen Fig.1 eine schematische perspektivische Ansicht der erfindungsgemäßen Einrichtung; Fig.2 eine Detail einer Festlegung einer Düse am Düsenstock und Fig.3 den Festigkeitstiefenverlauf, welcher mit der erfindungsgemäßen Einrichtung nach Fig.1 und 2 durch Behandlung des gesamten Profilquerschnittes eines Weichenteiles erzielbar ist.

In Fig.1 sind mit 1 zwei Düsenstöcke bezeichnet, an deren Kühlmittelzuleitung jeweils gesonderte Regelventile 2 angeschlossen sind. Der zu behandelnde Weichenteil ist mit 3 bezeichnet und wird, nachdem er in einem Ofen über seinen gesamten Querschnitt auf Austenitisierungstemperatur gebracht wurde, auf die erfindungsgemäße Einrichtung gemäß Fig.1 aufgelegt. Über die Düsenstöcke 1 wird Preßluft eingepreßt, welche gegen den Weichenteil 3 über Düsen 4 ausgestoßen wird.

Bei der Darstellung nach Fig.2 ist eine derartige Düse 4 vergrößert dargestellt. Die Düse 4 ist in einem Sitzteil 5 rastend aufgenommen, welcher eine ballige Sitzfläche 6 aufweist. Die Düse 4 ist als Bohrung 7 in einem kugeligen Düsenkörper 8 vorgesehen und kann in der balligen Aufnahme bzw. Sitzfläche 6 des Sitzteiles 5 verdreht werden, so daß die Achse 9 der Strahlrichtung der Düse verstellbar ist. Durch Verdrehen der Achse 9 im Sinne des Teiles 10 um 180° gelangt der konisch sich erweiternde Teil 11 des Düsenkörpers 8 nach außen, so daß auf diese Weise ein weiches Ausströmen bewirkt wird. In der dargestellten Position des Düsenkörpers 8 tritt über die Bohrung 7 ein vergleichsweise harter Strahl aus. Die ballige Sitzfläche 6 des Sitzkörpers 5 geht in einen konischen Trichter 12 über, in dessen Grund die Zuführungsleitung 13 für das Kühlmittel mündet. Der Sitzteil 5 kann beispielsweise mittels des Gewindes 14 am Düsenstock 1 gemäß Fig.1 festgelegt werden.

Durch entsprechende Verstellung der Achse 9 des Düsenkörpers 8 läßt sich die Richtung und die Strahlcharakteristik der Düse verstellen, wobei eine Mehrzahl derartiger Düsen in den Düsenstöcken 1 enthalten ist.

Die Erfindung wird nachfolgend an Hand eines mit einer Einrichtung nach Fig.1 und 2 durchgeführten Ausführungsbeispieles näher erläutert, wobei die erzielten Festigkeitseigenschaften in Fig.3 illustriert sind.

Ausführungsbeispiele:

### Beispiel 1:

Naturharte bzw. auf bessere Zerspanbarkeit geglühte Bauteile aus Schienenstählen mit der Analyse

| C | Mn | Si | Cr | V |
|---|---|---|---|---|
| 0,5 - 0,9 | 0,7 - 2,5 | 0,05 - 1,2 | 0 - 1,5 | 0 - 0,15 |

wurden in einem Wärmebehandlungsofen auf Austenitisierungstemperatur 840-860°C gebracht und sodann mittels einer Einrichtung nach Fig.1 und 2 unter Anwendung von Preßluft (ca. 7 atü) beschleunigt auf Umwandlungstemperatur 450-650°C gebracht. Die Temperaturmessung erfolgte mittels Milliskop bzw. Anlegethermometer. Durch entsprechende Einstellung der Preßluftdüsen bezüglich Strahlrichtung und Strahlquerschnitt wurde eine gleichmäßige Gefügeausbildung über die unterschiedlichen Querschnittsformen der Weichenteile und ebenso eine für die vollständige Umwandlung in die Perlitstufe notwendige Haltezeit durch die im Bauteilkern vorhandene Restwärme gewährleistet. Nach erfolgter Umwandlung erfolgte die weitere Abkühlung an ruhender Luft bzw. durch ein Abschreckmedium wie H₂O oder öl. Durch besondere Anordnung der Preßluftaustrittsbohrungen konnte die Abkühlungsgeschwindigkeit so gesteuert werden, daß sich ein allmählicher Festigkeitsabfall zu den Anschweißenden der Bauteile einstellte. Da die Radüberlaufsbauteile wie z.B. Herzstückspitze und Flügelschienen in der Regel mit Schienen von 880 N/mm² Mindestfestigkeit verschweißt werden, bietet dies den Vorteil eines allmählichen Festigkeitsüberganges, womit keine Dellenbildung, die bei einem abrupten Festigkeitssprung entsteht, mehr auftreten kann.

### Beispiel 2:

Es wurden Herzstückspitzen aus 50 Cr V 4 W.Nr. 1.8159 mit der Analyse

| C | Si | Mn | Cr | V |
|---|---|---|---|---|
| 0,55 | 0,28 | 0,95 | 1,1 | 0,11 |

vollständig in einem Wärmebehandlungsofen bei 860°C austenitisiert.

Anschließend erfolgte eine beschleunigte Abkühlung mittels Preßluft (7 atü) über die Preßluftverteiler und die Preßluftaustrittsbohrungen auf 570°C. Die Umwandlungstemperatur wurde mittels Anlegethermometer gemessen. Es stellte sich eine Abkühlgeschwindigkeit im Bereich von 800°C bis 500°C von 0,5°C - 1°C/sek. ein.

Nach erfolgter Umwandlung in die Perlitstufe wurden die Bauteile an ruhender Luft auf Raumtemperatur weiter abgekühlt.

Über den gesamten Bauteilquerschnitt wurde feinlamellarer Perlit festgestellt, wobei der Abstand der Zementitlamellen zum Bauteilkern hin geringfügig zunahm.

Weiters wurden als Oberflächenfestigkeit 1190-1330 N/mm² (ermittelt aus HB 30) und bei der Zugversuch-Auswertung als Mittelwerte (Zugproben entnommen 10 mm unter Oberfläche) die nachfolgenden Werte im Vergleich zu üblichen vergüteten Stählen ermittelt:

Der Festigkeitstiefenverlauf ist in Fig.3 dargestellt.

Der Vergleich mit dem vergüteten Werkstoff derselben Festigkeitsstufe zeigt, daß der feinperlitisierte Werkstoff wesentlich höhere Zähigkeitswerte aufweist.

## Patentansprüche

1. Einrichtung zur gesteuerten Wärmebehandlung von Weichenteilen aus Stahl, mit welcher nach einer Erwärmung auf Austenitisierungstemperatur, insbesondere 840-860°C, eine beschleunigte Abkühlung auf eine Umwandlungstemperatur zwischen 450°C und 650°C unter Anwendung eines gasförmigen und/oder flüssigen Kühlmittels vorgenommen wird, wobei wenigstens zwei Düsenstöcke (1) mit einer Mehrzahl von in ihrer Strahlrichtung verstellbaren Düsen (4) vorgesehen sind, dadurch gekennzeichnet, daß die Düsen (4) als Bohrungen (7) in ballige, insbesondere kugelige, Auflageflächen aufweisenden Düsenkörpern (8) ausgebildet sind, daß die balligen, insbesondere kugeligen, Auflageflächen gegen ballige und/oder hohlkonische Sitzflächen (6) des Düsenstockes (1) preßbar sind, wobei die Kühlmittelzufuhr in den Sitzflächen (6) des Düsenstockes (1) mündet, und daß die Düsen (4) lösbar mit dem Düsenstock (1) verbunden sind.

## Claims

1. Apparatus for the controlled heat treatment of point parts made of steel, with which, after heating to austenitising temperature, in particular 840-860°C, accelerated cooling to a transformation temperature of between 450°C and 650°C using a gaseous and/or liquid coolant is carried out, at least two penstocks (1) having a plurality of nozzles (4) adjustable in their jet direction being provided, characterised in that the nozzles (4) are designed as bores (7) in nozzle bodies (8) possessing ball-shaped, in particular spherical, bearing surfaces, in that the ball-shaped, in particular spherical, bearing surfaces can be pressed against ball-shaped and/or hollow-conical seats (6) of the penstock (1), the coolant supply flowing into the seats (6) of the penstock (1), and in that the nozzles (4) are detachably connected to the penstock (1).

## Revendications

1. Dispositif pour le traitement thermique commandé de pièces d'aiguillages en acier dans lequel, après un échauffement à la température d'austénitisation, en particulier à 840-860°C, on procède à un refroidissement accéléré jusqu'à une température de transformation d'entre 450°C et 650°C avec utilisation d'un milieu de refroidissement gazeux et/ou liquide, et dans lequel sont prévus au moins deux porte-buses (1) munis d'une pluralité de buses (4) réglables en direction de projection, caractérisé en ce que les buses (4) sont constituées par des perçages (7) pratiqués dans des corps de buses (8) présentant des surfaces de portée bombées, en particulier sphériques, en ce que les surfaces de portée bombées, en particulier sphériques, peuvent être pressées contre des surfaces d'appui (6) du porte-buses (1) qui sont de forme bombée et/ou forme conique creuse, l'arrivée du milieu de refroidissement débouchant dans les surfaces de siège (6) du bloc de buses (1), et en ce que les buses (8) sont reliées au porte-buses (1) par une liaison démontable.
